# FASCICULE DE BREVET EUROPEEN

(11) **EP 0 007 257 B1**
(45) Date de publication et mention de la délivrance du brevet: **14.07.1982**
(21) Numéro de dépôt: 79400376.4
(22) Date de dépôt: 11.06.1979
(51) Int. Cl.: C10M 1/38, C07F 3/04

(54) **Procédé de préparation de détergents-dispersants de haute alcalinité pour huiles lubrifiantes et produit obtenu**
Verfahren zur Herstellung von Reinigungsmittellösungen hoher Alkalität für Schmieröle und daraus hergestelltes Produkt
Process for the preparation of detergent-dispersant agents of high alkali content for lubricating oils and product obtained

(30) Priorité: 26.06.1978 FR 7818945
(43) Date de publication de la demande: 23.01.1980
(73) Titulaire: OROGIL, 92408 Courbevoie (FR)
(72) Inventeur: Demoures, Bernard, F-92800 Puteaux (FR); Le Coent, Jean-Louis, F-76620 Le Havre (FR)
(74) Mandataire: Fabre, Madeleine-France

## Description

La présente invention a pour objet de nouveaux détergents-dispersants de haute alcalinité pour huiles lubrifiantes.

II est connu (brevet américain n° 4.049.560) de préparer des détergents-dispersants à base d'alkylphénates et d'alkyibenzène sulfonates de magnésium en opérant à une température inférieure à 100°C à partir d'un milieu réactionnel contenant notamment un alkylphénol sulfurisé, un acide alkylbenzène sulfonique ou un de ses sels alcalino-terreux, un alcool, de l'oxyde de magnésium, un promoteur (formiate d'ammonium par exemple), une huile de dilution et éventuellement un solvant organique. Il a été constaté que des produits de TBN élevé (Total Basic Number - Norme A.S.T.M. D 2896) ne peuvent être obtenus qu'en utilisant un alcool du type méthanol et ce de préférence avec un solvant organique du type toluène. Un tel procédé présente l'inconvénient d'utiliser du méthanol toxique ou un mélange toxique contenant du méthanol formant en outre avec l'eau un azéotrope difficile à éliminer.

Il est également connu (brevets français n° 2.335.588 et n° 1.080.531, anglais n° 1.015.769 et américain n° 3.923.670) de préparer des détergents-dispersants à base d'alkylphénates et d'alkylbenzène sulfonates de métaux alcalino-terreux, à partir d'un milieu réactionnel contenant du soufre, un alkylphénol, un alkyl-benzène sulfonate de métaux. alcalino-terreux, une base alcalino-terreuse, un alkylèneglycol, une huile de dilution et éventuellement un alcool lourd. Ce type procédé utilisant un alkylène-glycol non toxique et ne formant pas d'azéotrope avec l'eau, est tout particulièrement intéressant pour préparer des produits contenant du calcium mais n'est toutefois pas satisfaisant pour préparer des produits contenant un fort pourcentage de magnésium.

La demanderesse a trouvé comment adapter ce type de procédé utilisant un alkylèneglycol, à la préparation de produits de TBN supérieur à 200 contenant au moins 2% de magnésium et éventuellement au moins 0,5% de calcium, lesdits produits présentant en outre de bonnes propriétés antl-usure.

Le procédé faisant l'objet de la présente invention vise la préparation de détergents-dispersants par action du soufre à une température comprise entre 100 et 190°C sur un alkylphénol. portant un ou plusieurs radicaux alkyles en C₅―C₅₀, en présence d'une huile de dilution, d'un alkylbenzène sulfonate de métal alcalino-terreux de masse moléculaire supérieure à 300 et de TBN inférieur à 150, d'une base alcalino-terreuse et d'un alkylèneglycol, suralcalinisation-carbonatation du milieu sulfurisé au moins en une fois à l'aide d'une base alcalino-terreuse et de C0₂ à une température comprise entre 100 et 250°C, élimination de l'alkylèneglycol et récupération du détergent-dispersant obtenu, ledit procédé étant caractérisé en ce que:
- la base alcalino-terreuse est choisie parmi la chaux, l'oxyde de magnésium, ou les mélanges chaux-oxyde de magnésium;
   a) A l'étape de sulfurisation, on introduit:
      de 27 à 53% de la quantité molaire totale de base alcalino-terreuse;
      de 0 à 50% de la quantité totale d'oxyde de magnésium;
      de 18 à 45% de la quantité totale d'alkylène glycol;
      de 0,1 à 2,8 moles, de préférence de 0,16 à 1,77 moles d'alkylbenzènesulfonate de calcium et/ou de magnésium par mole d'alkylphénol;
      une quantité de soufre correspondant à un rapport molaire soufre/quantité totale de base alcalino-terreuse compris entre 0,42 et 0,8;
      de 0,69 à 1,69 mole de base alcalino-terreuse par mole d'alkylphénol;
      une quantité d'alkylèneglycol correspondant à un rapport molaire base alcalino-terreuse- alkylèneglycol comprise entre 0,28 et 1,4 et entre 0,81 et 1,4 lorsque ladite base alcalino-terreuse est constituée essentiellement de chaux à l'étape de suifurisation;
      en outre de 0,02 à 0,75 mole, de préférence de 0,02 à 0,33 mole d'un hydroxyde alcalin par mole d'alkylphénol lorsque la base alcalino-terreuse est constituée essentiellement d'oxyde de magnésium à l'étape de sulfurisation.
   b) A l'étape de suralcalinisation-carbonatation:
      les quantités restantes de base alcalinc- terreuse et d'alkylène glycol sont introduites selon un rapport molaire base alcalino- terreuse/gtycol compris entre 0,14 et 0,82
      le milieu est traité à un stade quelconque de ladite étape par 0 à 10% en poids, de préférence 0 à 5% en poids d'eau par rapport au poids dudit milieu, à une température comprise entre 100 et 150°C.

La quantité de CO₂ mise en oeuvre pour réaliser l'étape de suralcalinisation-carbonatation peut varier entre la quantité pouvant être complètement absorbée et un excès de 40% en poids de cette quantité; de préférence, la quantité de CO₂ correspondra sensiblement à celle pouvant être absorbée complètement.

On désigne par "alkylbenzènesulfonate de calcium et/ou de magnésium" toute solution contenant de 40 à 95% en poids, de préférence de 55 à 85% en poids d'un alkylbenzène- sulfonate de calcium et/ou de magnésium dans une huile de dilution qui peut être ou peut ne pas être la même que celle mise en oeuvre pour réaliser le procédé objet de l'invention. Parmi les alkylbenzènesulfonates de calcium et/ou de magnésium pouvant être mis en oeuvre, on peut citer les sels de calcium et/ou de magnésium d'acides sulfoniques obtenus par sulfonation d'alkylbenzénes dérivant d'oléfines ou de polymères d'oléfines en C₁₅―C₃₀.

Parmi les alkylphénols pouvant être mis en oeuvre pour réaliser le procédé objet de l'invention, on peut citer de préférence ceux portant un ou plusiers substituants alkyles en C₉―C₁₅, et tout particulièrement les nonyl, décyl, dodécyl ou tétradécylphénols.

Bien que n'importe quel type d'oxyde de magnésium puisse être utilisé, on préfère toutefois utiliser de l'oxyde de magnésium "actif". On désigne par oxyde de magnésium "actif" de l'oxyde de magnésium MgO de surface spécifique supérieure ou égale à 80 m2/g, par exemple comprise entre 100 et 170 m2/g. A titre d'exemple, on peut citer la "Maglite DE" de surface spécifique voisine de 140 m2/g et commercialisée par Merck, ainsi que le "Ferumag", de surface spécifique voisine de 160 m2/g et commercialisé par RHONE-POULENC INDUSTRIES.

Comme exemple d'hydroxydes de métaux alcalins on peut citer l'hydroxyde de sodium, l'hydroxyde de lithium, l'hydroxyde de potassium.

Parmi les huiles de dilution pouvant être mises en oeuvre on peut citer de préférence les. huiles paraffiniques telles que l'huile 100 Neutral...; les huiles naphténiques ou mixtes peuvent également convenir. La quantité d'huile de dilution pouvant.être mise en oeuvre est telle que la quantité d'huile contenue dans le produit final (y compris celle provenant de l'alkylbenzènesulfonate de départ) représente de 20 à 60% en poids dudit produit et de préférence de 25 à 55% dudit produit.

Parmi les alkylèneglycols pouvant être mis en oeuvre, on peut citer tout particulièrement le glycol; ceux-ci peuvent éventuellement être présents en mélange avec jusqu'à 200% de leur poids d'un monoalcool tel que l'éthylhexanol, l'alcool tridécylique, les alcools oxo en C_{$}-C,₄ et d'une manière générale les alcools ayant un point d'ébullition supérieur à 120°C et de préférence supérieur à 150°C.

D'une manière préférentielle, on réalisera:
- l'étape de suifurisation en présence d'un alkylbenzène sulfonate de magnésium et/ou de calcium, de TBN inférieur ou égal à 50 à une température comprise entre 120 et 190°C, à une pression inférieure ou égale à la pression atmosphérique; cette étape peut éventuellement être suivie d'une étape supplémentaire réalisée à une température supérieure comprise entre 130 et 185°C, à une pression inférieure ou égale à la pression atmosphérique, afin de terminer l'étape de sulfurisation,
- l'étape de suralcalinisation-carbonatation au moins en une fois (généralement en une ou deux fois) à une température comprise entre 100 et 185°C,
- le traitement à l'eau à une température comprise entre 100 et 145°C.

Une variante du procédé faisant l'objet de l'invention consiste à réaliser une opération de précarbonatation après l'étape de suifurisation et avant l'étape de suralcalinisation-carbonatation. Cette opération peut être réalisée à une température comprise entre 100 et 250°C et de préférence entre 100 et 185°C, à l'aide de gaz carbonique. La quantité de CO₂ pouvant être utilisée correspond, à plus ou moins 30%, en poids près, à celle qui peut être complètement absorbée par le milieu sulfurisé; de préférence cette quantité de CO₂ correspondra sensiblement à celle pouvant être complètement absorbée.

A un stade quelconque de cette opération peut être effectué un traitement à l'eau en supplément ou à la place de celui prévu à l'étape de suralcalinisation-carbonatation; ce traitement peut être effectué dans les mêmes conditions que celles indiquées ci-dessus.

Le procédé faisant l'objet de l'invention peut être en particulier réalisé en mettant en oeuvre:
a) A l'étape de sulfurisation:
   du dodécylphénol comme alkylphénol;
   une solution à 60-80% dans l'huile d'un alkylbenzène sulfonate de Ca et/ou Mg dérivé d'un acide sulfonique de masse moléculaire 470 environ;
   de 10 à 70 parties en poids, de préférence de 15 à 60 parties en poids d'alkylphénol pour 100 parties en poids de mélange alkylphénol-alkylbenzènesulfonate de magnésium et/ou de calcium;
   de 30 à 90 parties en poids, de préférence 40 à 85 parties en poids d'alkylbenzène- sulfonate de magnésium et/ou de calcium pour 100 parties en poids de mélange alkylphénol alkylbenzènesulfonate de magnésium et/ou de calcium;
   de 1,5 à 12 parties en poids, de préférence de 2,5 à 11 parties en poids de soufre pour 100 parties en poids de mélange alkylphénol-alkylbenzènesulfonate de magnésium et/ou de calcium, avec un rapport molaire soufre/quantité totale de base alcalino-terreuse compris entre 0,42 et 0',8;
   de 2 à 30 parties en poids, de préférence de 4 à 20 parties en poids de base alcalino₋ terreuse pour 100 parties en poids de mélange alkylphénol-alkylbenzènesulfonate de magnésium et/ou de calcium, avec un rapport moles de base alcalino-terreuse introduites à l'étape de sulfurisation/moles totales de base alcalino-terreuse mises en oeuvre, compris entre 0,27 et 0,53;
   jusqu'à 20 parties en poids, de préférence jusqu'à 15 parties en poids d'hydroxyde de calcium pour 100 parties en poids de mélange alkylphénol-alkylbenzène-sulfonate de magnésium et/ou de calcium;
   jusqu'à 20 parties en poids, de prétérence jusqu'à 15 parties en poids d'oxyde ou de magnésium pour 100 parties en poids de mélange alkylphénoi-alkylbenzène sulfonate de magnésium et/ou de calcium, avec un rapport poids d'oxyde de magnésium introduit à l'étape de sulfurisation/poids total d'oxyde de magnésium mis en oeuvre, compris et 0,5;
   jusqu'à 8 parties en poids, de conférence 0,05 à 3 parties en poids de de métal alcalin pour 100 parties en de mélange alkylphénoi-alkylbenzène-suifonate de magnésium et/ou de calcium, lorsque la base alcatino- terreuse est constituée essentiellement d'oxyde de magnésium, avec un rapport molaire hydroxyde alcalin/alkylphénoi compris entre 0,02 et 0,33;
   de 5 à 50 parties en poids, de préférence de 5 à 30 parties en poids de glycol pour 100 parties en poids de mélange alkylphénol-alkyl- benzène sulfonate de magnésium et/ou de calcium, avec un rapport poids de glycol introduit à l'étape de sulfurisation/poids total de glycol mis en oeuvre compris entre 0,18 et 0,45.
b) A l'étape de suralcalinisation-carbonatation:
   de 2 à 15 parties en poids, de préférence de 3 à 15 parties en poids d'oxyde de magnésium pour 100 parties en poids de mélange sulfurisé;
   jusqu'à 15 parties en poids, de préférence jusqu'à 10 parties en poids d'hydroxyde de calcium pour 100 parties en poids de mélange sulfurisé;
   de 4 à 100 parties en poids, de préférence de 6,5 à 70 parties en poids de glycol pour 100 parties en poids de mélange sulfurisé, avec un rapport molaire base alcalino-terreuse/glycot compris entre 0,14 et 0,82.

La présente invention a également pour objet les détergents-dispersants de haute alcalinité obtenus par le procédé décrit ci-dessus.

Ceux-ci présentent l'avantage d'une très bonne compatibilité avec les huiles visqueuses ainsi qu'un très faible taux de sédiments Ils peuvent être ajoutés à des huiles lubrifiantes selon des quantités fonction du TBN desdits détergents-dispersants et fonction de l'utilisation future desdites huiles; ainsi pour une huile moteur à essence, la quantité de détergent-dispersant de TBN compris entre 200 et 300 par exemple à ajouter est généralement comprise entre 1 et 3,5%; pour.une huile pour moteur diesel elle est généralement comprise entre 1,8 et 5%; pour une huile pour moteur marin, celle-ci peut aller jusqu'à 25%.

Les huiles lubrifiantes que l'on peut ainsi améliorer peuvent être choisies parmi des huiles lubrifiantes très variées, comme les huiles lubrifiantes de base naphténique, de base paraffinique et de base mixte, d'autres lubrifiants hydrocarbonés, par exemple des huiles lubrifiantes dérivées de produits de la houille, et des' huiles synthétiques, par exemple des polymères d'alkyiène, des polymères du type oxyde d'alkylène et leurs dérivés, y compris les polymères du type oxyde d'alkylène préparés en polymérisant de l'oxyde d'alkylène en présence d'eau ou d'alcools, par exemple d'alcool éthylique, les esters d'acides dicarboxyliques, des esters liquides d'acides du phosphore, des alkylbenzènes et des dialkylbenzènes, des polyphényles, des alkylbiphényléthers, des polymères du silicium. -

Des additifs supplémentaires peuvent également être présents dans lesdites huiles lubrifiantes à côté des détergents-dispersants obtenus selon le procédé de l'invention; on peut citer par exemple des additifs anti-oxydants, anti-corrosion, des additifs dispersants sans cendres...

Les exemples suivants sont donnés à titre indicatif et ne peuvent être considérés comme une limite du domaine et de l'esprit de l'invention.

### Exemples 1 à 11

On donne ci-après le mode général de préparation (cinq phases) des détergents-dispersants suralcalinisés faisant l'objet des exemples 1 à 11, et dans les tableaux 1 à III les quantités de réactifs nécessaires à leur préparation.

### ― 1 ére phase (sulfurisation)

On introduit dans un réacteur tétracol de 4 litres muni d'un système d'agitation et d'un dispositif de chauffage:
- du dodécylphénol (DDP)
- de l'huile 100 N
- une solution à environ 60% dans de l'huile de dilution 100 N d'un alkylbenzènesulfonate de magnésium (sulfonate Mg en abréviation) de masse moléculaire 470 environ (masse du sel de sodium), solution contenant 1,8% de magnésium et présentant un TBN de 25 environ,
- un antimousse commercialisé par RHONE-POULENC sous la dénomination SI 200.

On introduit alors sous agitation le constituant alcalino-terreux choisi parmi la chaux, les mélanges "Maglite DE"-chaux ou "Maglite DE"-soude et du soufre.

On porte le milieu à 145°C sous 260 mm de mercure, puis on ajoute du glycol en 1 heure; on chauffe à 165°C et on maintient cette température pendant 1 heure sous 260 mm de mercure.

### 2ème phase (précarbonatation)

Après avoir cassé le vide et chauffé à 170°C, on réalise un opération de précarbonatation à 170°C à l'aide de gaz carbonique jusqu'à la fin de l'absorption de C0₂ (cette phase dure environ 1 h).

On refroidit à 110°C et on ajoute de l'eau.

### 3ème phase (suralcalinisation-carbonatation)

On introduit à 110°C un mélange de "Maglite DE" et de glycol. On carbonate pendant 4 heures à 110°C.

### 4ème phase (suralcalinisation-carbonatation)

On ajoute de l'eau. On réalise l'opération. décrite à la 3ème phase une seconde foise pendant 3 heures.

### 5ème phase (séparation)

On porte le milieu suralcalinisé et carbonaté à une température de 184°C sous 30 mm de mercure; le glycol distille; on filtre pour éliminer les sédiments et on récupère une solution dans de l'huile 100 N de détergent-dispersant suralcalinisé dont les caractéristiques figurent aux tableaux l' à III'.

### . Exemple 12

On réalise l'opération décrite à l'exemple 3 en effectuant l'étape de précarbonatation à 140°C à pression atmosphérique.

Les caractéristiques du produit obtenu sont semblables à celles de celui obtenu.à l'exemple 3.

### Exemple 13

On réalise l'opération décrite a l'exemple 3 à partir d'une solution à 80% dans de l'huile 100 N d'un alkylbenzènesulfonate de magnésium de masse moléculaire 470 environ, solution contenant 2,25% de magnésium et présentant un TBN de 32.

Les quantités de réactifs mises en oeuvre figurent au tableau IV, les caractéristiques du produit obtenu figurent au tableau IV'.

### Exemple 14

On réalise l'opération décrite à l'exemple 3, effectuée à partir d'une solution à 60% dans de l'huile 100 N d'un aikylbenzène sulfonate de magnésium, de masse moléculaire de 470 environ, solution contenant 2,2% de magnésium et présentant un TBN de 45.

Les quantités de réactifs mises en oeuvre figurent au tableau IV, les caractéristiques du produit obtenu figurent au tableau IV'.

### Exemple 15

On réalise l'opération décrite à l'exemple 3 à partir d'une solution à 60% dans de l'huile 100 N d'un alkylbenzène sulfonate de calcium de masse moléculaire 470 environ, solution contenant 2,7% de calcium et présentant un TBN de 25, et sans ajouter d'eau au cours des opérations de précarbonatation et de carbonatation.

Les quantités de réactifs mises en oeuvre figurent au tableau IV; les caractéristiques du produit obtenu figurent au tableau IV'.

### Exemple 16

On réalise l'opération décrite à l'exemple 3 sans ajouter d'eau au cours des opérations de précarbonatation et de carbonatation.

Le produit obtenu présente des caractéristiques équivalentes à celles de celui de l'exemple 3.

### Exemples 17 à 24

Les opérations décrites aux exemples 1 à 1 1 sont réalisées dans les mêmes conditions, en supprimant l'étape de précarbonatation et avec les quantités de réactifs figurant au tableau V et V', VI et VI.

Les caractéristiques des produits obtenus figurent aux tableaux V' et VI'.

### Exemples 25 et 26

On réalise l'opération décrite à l'exemple 17 à partir d'une solution à 60% dans de l'huile 100 N d'un alkylbenzènesulfonate de calcium de masse moléculaire 470 environ, solution contenant 2,7% de calcium et présentant un TBN de 25 et en effectuant une étape de carbonatation.

Les quantités de réactifs ainsi que les caractéristiques des produits obtenus figurent aux tableaux VII et VII'.

### Exemple 27

On réalise l'opération décrite à l'exemple 17 à partir des mêmes quantités de réactifs, mais. en réalisant l'opération de sulfurisation d'abord à 165°C pendant 1 heure sous 260 mm de mercure puis pendant 2 heures à 185°C sous 700 mm de mercure.

Le produit obtenu présente des caractéristiques équivalentes à celles de celui de l'exemple 17.

### Taux de sédiments

Les % de sédiments figurant dans les tableaux ci-dessous ont été mesurés selon la norme ASTM D 2273-67, en apportant toutefois les modifications suivantes:
-vitesse de rotation de la centrifugeuse 6000 t/mn
-force centrifuge relative 10.00
-le produit à analyser est dilué au quart dans de l'essence E (25 cm³ de produit à analyser + 75 cm3 d'essence E)
― durée de la centrifugation: 10 minutes.

### Compatabilité

Les tests de compatibilité figurant dans les tableaux ci-dessous ont été réalisés par addition de 10% en poids de produit à tester à une huile minérale SAE 30, stockage de la solution obtenue pendant 1 mois à 20°C et étude de l'aspect de la solution en fonction du temps.

### Comparaison avec les produits du commerce

### - test avec l'additif seul

Le produit de l'exemple 7 est ajouté à une huile SAE 50 à tendance paraffinique de façon à obtenir une solution contenant 125 millimoles de calcium + magnésium. La solution est stockée pendant 15 jours à 20°C; on constate que la solution reste limpide.

Le même test est réalisé avec un mélange:
― d'alkylbenzènesulfonate de magnésium de TBN 400
-d'alkylbenzènesulfonate de calcium de TBN 25
-d'alkylphénate de calcium de TBN 150 en quantité telle que la solution obtenue contienne 125 millimoles de calcium + magnesium.

Après 15 jours de stockage à 20°C, la solution est trouble et floculeuse.

### ― test avec l'additif en formulation

On prépare un mélange (A) d'additifs contenant:
―2% d'un dispersant à base de polyiso- butényl succinimide

- 1,6 millimole d'un dithiophosphate de zinc
-et 2,3% de produit de l'exemple 7

Ce mélange est porté pendant 25 jours à 80°C puis est ajouté à une huile SAE 30 de manière à avoir une concentration de 6,6% en poids de mélange (A).

La solution est stockée pendant 5 jours à 80°C.

Le même test est réalisée avec un mélange (B) constitué de
-2% du dispersant à base de poly- isobutényl-succinimide
-1,6 millimole du dithiophosphate de zinc
- et 2,3% d'un mélange constitué:
   d'aikylbenzènesulfonate de magnésium de TBN 400
   d'alkylbenzènesulfonate de calcium de TBN 25
   d'alkylphénate de calcium de TBN 150 présentant un nombre de millimoles de calcium + magnésium équivalent à celui du produit de l'exemple 7.

On constate que la solution contenant le mélange (A) est plus claire et plus brillante que celle contenant le mélange (B).

## Revendications

1. Procédé de préparation de détergents-dispersants par action du soufre à une température comprise entre 100 et 190°C sur un alkylphénol portant un ou plusieurs radicaux alkyles en C₅-C₅₀, en présence d'une huile de dilution, d'un alkylbenzène sulfonate de métal alcalino-terreux de masse moléculaire supérieure à 300 et de TBN inférieur à 150, d'une base alcalino-terreuse et d'un alkylène-giycol, suralcalinisation-carbonatation du milieu sulfurisé au moins en une fois à l'aide d'une base alcalino-terreuse et de C0₂ à une température comprise entre 100 et 250°C, élimination de l'alkylèneglycol et récupération du détergent-dispersant obtenu, ledit procédé étant caractérisé en ce que:
- la base alcalino-terreuse est choisie parmi la chaux, l'oxyde de magnésium, ou les mélanges chaux-oxyde de magnésium;
a) A l'étape de sulfurisation, on introduit:
de 27 à 53% de la quantité molaire totale de base alcalino-terreuse;
de 0 à 50% de la quantité totale d'oxyde de magnésium;
de 18 à 45% de la quantité totale d'alkylène glycol;
de 0,1 à 2,8 moles d'alkylbenzènesulfonate de calcium et/ou de magnésium par mole d'alkylphénol;
une quantité de soufre correspondant à un rapport molaire soufre/quantité totale de base alcalino-terreuse compris entre 0,42 et 0,8;
de 0,69 à 1,69 mole de base alcalino-terreuse par mole d'alkylphénol;
une quantité d'alkylèneglycol correspondant à un rapport molaire base alcalino-ter- reuse/alkylèneglycol comprise entre 0,28 et 1,4 et entre 0,81 et 1,4 lorsque ladite base alcalino-terreuse est constituée essentiellement de chaux à l'étape de sulfurisation;
en outre de 0,02 à 0,33 mole d'un hydroxyde alcalin par mole d'alkylphénoi lorsque la base alcalino-terreuse est constituée essentiellement d'oxyde de magnésium à l'étape de sulfurisation.
b) A l'étape de suralcalinisation-carbonatation:
les quantités restantes de base alcalino-terreuse et d'alkylène glycol sont introduites selon un rapport molaire base alcalino-ter- reuse/glycol compris entre 0,14 et 0,82
le milieu est traité à un. stade quelconque de ladite étape par 0 à 10% en poids d'eau par rapport au poids dudit milieu, à une température comprise entre 100 et 150°C. ,

2. Procédé selon la revendication 1) caractérisé en ce que l'étape de sulfurisation est réalisée en présence de 0,16 à 1,77 moles d'alkylbenzène sulfonate de Ca et/ou Mg par mole d'alkylphénol.

3. Procédé selon la revendication 1) caractérisé en ce qu'à un stade quelconque de l'étape de suralcalinisation-carbonatation, le milieu est traité par 0 à 5% en poids d'eau par rapport au poids dudit milieu.

4. Procédé selon la revendication 1 caractérisé en ce que:
a) A l'étape de sulfurisation on met en oeuvre:
du dodécylphénol comme alkylphénol;
une solution á 60―80% dans l'huile d'un alkylbenzène sulfonate de Ca et/ou Mg dérivé d'un acide sulfonique de masse moléculaire 470 environ;
de 10 à. 70 parties en poids d'alkylphénol pour 100 parties en poids de mélange alkylphénol-alkylbenzènesuifonate de magnésium et/ou de calcium;
de 30 à 90 parties en poids, d'alkylbenzène- sulfonate de magnésium et/ou de calcium pour 100 parties en poids de mélange alkylphénol alkylbenzènesuifonate de magnésium et/ou de calcium;
de 1,5 à 12 parties en poids de soufre pour 100 parties en poids de mélange alkylphénol-alkylbenzénesulfonate de magnésium et/ou de calcium, avec un rapport molaire soufre/quantité totale de base alcalino-terreuse comprise entre 0,42 et 0,8;
de 2 à 30 parties en poids de base alcalino-terreuse pour 100 parties en poids de mélange alkylphénol-alkylbenzènesulfonate de magnésium et/ou de calcium, avec un rapport moles de base alcalino-terreuse introduites à l'étape de sulfurisation/moles totales de base alcalino-terreuse mises en oeuvre, compris entre 0,27 et 0,53;
jusqu'a 20 parties en poids d'hydroxyde de calcium pour 100 parties en poids de mélange alkylphénoi-alkylbenzène-sulfonate de magnésium et/ou de calcium;
jusqu'à 20 parties en poids d'oxyde ou de magnésium pour 100 parties en poids de mélange alkylphénol-alkylbenzène sulfonaté de magnésium et/ou de calcium, avec un rapport poids d'oxyde de magnésium introduit à l'étape de sulfurisation/poids total d'oxyde de magnésium mis en oeuvre, compris entre 0 et 0,5;
jusqu'à 8 parties en poids d'hydroxyde de métal alcalin pour 100 parties en poids de mélange alkylphénol-alkylbenzènesulfonate de magnésium et/ou de calcium, lorsque la base alcalino-terreuse est constituée essentiellement d'oxyde de magnésium, avec un rapport molaire hydroxyde alcalin/alkylphénol compris entre 0,02 et 0,33,
de 5 à 50 parties en poids de glycol pour 100 parties en poids de mélange alkylphénol-alkyl- benzène sulfonate de magnésium et/ou de calcium; avec un rapport poids de glycol introduit à l'étape de sulfurisation/poids total de glycol mis en oeuvre compris entre 0,18 et 0,45.
b) A l'étape de suralcalinisation-carbonatation on met en oeuvre:
de 2 à 15 parties en poids d'oxyde de magnésium pour 100 parties en poids de mélange sulfurisé;
jusqu'à 15 parties en poids d'hydroxvde de calcium pour 100 parties en poids de mélange sulfurisé;
de 4 à 100 parties en poids de glycol pour 100 parties en poids de mélange sulfurisé, avec un rapport molaire base alcalino-tér- reuse/glycol compris entre 0,14 et 0,82.

5. Procédé selon la revendication 4) caractérisé en ce que:
a) L'étape de sulfurisation est réalisée en présence de:
15 à 60 parties en poids d'alkylphénol pour 100 parties en poids de mélange alkyiphénol- alkylbénzènesulfonate de magnésium et/ou de calcium;
de 40 à 85 parties en poids d'alkylbenzène- sulfonate de magnésium et/ou de calcium pour 100 parties en poids de mélange alkylphénol-alkylbenzène sulfonate de magnésium et/ou de calcium;
de 2,5 à 11 parties en poids de soufre pour 100 parties en poids de mélange alkylphénol- benzènesulfonate de magnésium et/ou de calcium, avec un rapport molaire soufre/quantité totale de base alcalino-terreuse compris entre 0,42 et 0,8;
de 4 à 20 parties en poids de base alcalino-terreuse pour 100 parties en poids de mélange alkylphénol-alkylbenzénesulfonate de magnésium et/ou de calcium, avec un rapport moles de base alcalino-terreuse introduites à l'étape de suifurisation/moles totales de base alcalino-terreuse mises en oeuvre compris entre 0,27 et 0,53;
de 0 à 15 parties en poids d'hydroxyde de calcium pour 100 parties en poids de mélange alkylphénol-alkylbenzènesulfonate de magnésium et/ou de calcium;
de 0 à 15 parties en poids d'oxyde de magnésium pour 100 parties en poids de mélange alkylphénol-alkylbenzène sulfonate de magnésium et/ou de calcium, avec un rapport poids d'oxyde de magnésium introduit à l'étape de suifurisation/poids total d'oxyde de magnésium mis en oeuvre compris entre 0 et 0,5;
de 0,05 à 3 parties en poids d'hydroxyde de métal alcalin pour 100 parties en poids de mélange alkylphénol-alkylbenzènesulfonate de magnésium et/ou de calcium, lorsque la base alcalino-terreuse est constituée essentiellement d'oxyde de magnésium, avec un rapport molaire hydroxyde alcalin/alkylphènol compris entre 0,02 et 0,33;
de 5 à 30 parties en poids de glycol pour 100 parties en poids de mélange alkylphénol-alkyl-, benzènesulfonate de magnésium et/ou de calcium, avec un rapport poids de glycol introduit à l'étape de sulfurisation/poids total de glycol mis en oeuvre, compris entre 0,18 et 0,45.
b) L'étape de suralcalinisation-carbonatation est réalisée en présence de:
3 à 15 parties en poids d'oxyde de magnésium pour 100 parties en poids de mélange sulfurisé;
de 0 à 10 parties en poids d'hydroxyde de calcium pour 100 parties en poids de mélange sulfurisé;
de 6,5 à 70 parties en poids de glycol pour 100 parties en poids de mélange sulfurisé, avec un rapport molaire base alcallno-ter- reuse/glycoi compris entre 0,14 et 0,82.

6. Procédé selon l'une quelconque des revendications 1,4 ou 5 caractérisé en ce qu'on réalise une étape de précarbonatation après l'étape de suifurisation et avant l'étape de suralcalinisation-carbonatation.

7. Procédé selon la revendication 6, caractérisé en ce que le milieu réactionnel est soumis à un traitement par 0 à 10% en poids d'eau à un stade quelconque de l'étape de précarbonatation à une température comprise entre 100 est 150°C en supplément de suralcalinisation-carbonatation.

8. Application des produits obtenus par le procédé décrit à l'une quelconque des revendications précédents comme additifs détergents-dispersants pour huiles lubrifiantes.

## Patentansprüche

1. Verfahren zur Herstellung von Detergens-Dispergiermitteln durch Einwirkung von Schwefel auf ein Alkylphenol, das ein oder mehrere C₅- bis C₅₀-Alkylgruppen aufweist, bei einer Temperatur von 100 bis 190°C, in Gegenwart eines Verdünnungsöles, eines Erdalkali-alkylbenzolsulfonats mit einer Molekülmasse über 300 und einer Gesamtbasenzahl (TBN) unter 150, einer Erdalkalibase und eines Alkylenglykols, mindestens einmalige Überalkalisierung und Sättigung des mit Schwefel behandelten Mediums mit CO₂ mit Hilfe einer Erdalkalibase und C0₂ bei einer Temperatur von 100 bis 250°C, Abtrennen des Alkylenglykols und Isolierung des erhaltenen Detergens-Dispergiermittels, dadurch gekennzeichnet, daß
-die Erdalkalibase ausgewählt wird unter Kalk, Magnesiumoxid oder den Gemischen aus Kalk und Magnesiumoxid; daß man
a) in der Stufe der Schwefelbehandlung einführt:
27 bis 53% der Gesamtmolmenge Erdalkalibase,
0 bis 50% der Gesamtmenge Magnesiumoxid,
18 bis 45% der Gesamtmenge Alkylenglykol,
0,1 bis 2,8 mol Calciumalkyibenzolsulfonat und/oder Magnesiumalkylgenzolsulfonat je mol Alkylphenol,
eine Menge Schwefel, die einem Molverhältnis von Schwefel zu Gesamtmenge der Erdalkalibase von 0,42 bis 0,8 entspricht,
0,69 bis 1,69 mol Erdalkalibase je mol Alkylphenol,
eine Menge Alkylenglykol, die einem Molverhältnis von Erdalkalibase zu Alkylenglykol von 0,28 bis 1,4 entspricht sowie von 0,81 bis 1,4, wenn die Erdalkalibase im wesentlichen Kalk ist in der Stufe der Behandlung mit Schwefel,
darüberhinaus 0,02 bis 0,33 mol eines Alkalihydroxids je mol Alkylphenol, wenn die Erdalkalibase in der Stufe der Schwefelbehandlung im wesentlichen Magnesiumoxid ist; und daß
b) in der Stufe der Überalkalisierung und Sättigung mit CO_{Z}:
die verbleibenden Mengen an ErdalkalIbase und Alkylenglykol entsprechend einem Molverhältnis von Erdalkalibase zu Glykol von 0,14 bis 0,82 eingebracht werden und
das Medium in einem beliebigen Stadium dieser Stufe mit 0 bis 10 Gew.-% Wasser behandelt wird, bezogen auf das Gewicht dieses Mediums sowie bei einer Temperatur von 100 bis 150°C.

2. Verfahren nach Anspruch 1, dadurch gekennzeichnet, daß die Stufe der Behandlung mit Schwefei in Gegenwart von 0,16 bis 1,77 mol Calcium- und/oder Magnesium-alkylbenzolsulfonat je mol Alkylphenol ausgeführt wird.

3. Verfahren nach Anspruch 1, dadurch gekennzeichnet, daß in einem beliebigen Stadium der Stufe der Überalkalisierung und Sättigung mit CO_{Z} das Medium mit 0 bis 5 Gew.-% Wasser, bezogen auf das Gewicht dieses Mediums, behandelt wird.

4. Verfahren nach Anspruch 1, dadurch gekennzeichnet, daß man
a) in der Stufe der Behandlung mit Schwefel einsetzt:
Dodecylphenol als Alkylphenol,
eine 60- bis 80-%-ige Lösung eines von einer Sulfonsäure mit Molmasse etwa 470 abgeleiteten Calcium- und/oder Magnesium-alkylbensolsulfonats in Öl,
10 bis 70 Gew.-Teile Alkylphenol auf 100 Gew.-Teile Gemisch aus Alkylphenol und Maqnesium-und/oder Calcium-alkylbenzolsulfonat:
30 bis 90 Gew.-Teile Magnesium- und/oder Calcium-alkylbenzolsulfonat auf 100 Gew.-Teile Gemisch aus Alkylphenol und Magnesium-und/oder Calcium-alkylbenzolsulfonat.
1,5 bis 12 Gew.-Teile Schwefel auf 100 Gew.-Teile Gemisch aus Alkylphenol und Magnesium- und/oder Calcium-alkylbenzolsulfonat mit einem Molverhältnis von Schwefel zu Gesamtmenge an Erdalkalibase von 0,42 bis 0,8,
2 bis 30 Gew.-Teile Erdalkalibase auf 100 Gew.-Teile Gemisch aus Alkylphenol und Magnesium-und/oder Calcium-alkylbenzolsulfonat mit einem Molverhältnis von in der Stufe der Behandlung mit Schwefel zugesetzter Erdalkalibase zu Gesamtmenge der eingesetzten Erdalkalibase von 0,27 bis 0,53,
bis zu 20 Gew.-Teilen Calciumhydroxid auf 100 Gew.-Teile Gemisch aus Alkylphenol und Magnesium- und/oder Calcium-alkylbenzolsulfonat,
bis zu 20 Gew.-Teilen Magnesiumoxid auf 100 Gew.-Teile Gemisch aus Alkylphenol und Magnesium- und/oder Calcium-alkylbenzolsulfonat mit einem Gewichtsverhältnis von in der Stufe der Behandlung mit Schwefel. zugesetztem Magnesiumoxid zu Gesamtmenge an eingesetztem Magnesiumoxid von 0 bis 0,5,
bis zu 8 Gew.-Teilen Alkalihydroxid auf 100 Gew.-Teile Gemisch aus Alkylphenol und Magnesium-und/oder Calcium-alkylbenzolsulfonat, wenn die Erdalkalibase im wesentlichen aus Maanesiumoxid besteht, mit einem Molverhältnis von Alkalihydroxid zu Alkylphenol von 0,02 bis 0,33,
5 bis 50 Gew.-Teile Glykol auf 100 Gew.-Teile Gemisch aus Alkylphenol und Magnesium-und/oder Calcium-alkylbenzolsulfonat mit einem Gewichtsverhältnis von in der Stufe der Behandlung mit Schwefel zugesetztem Glykol zu Gesamtmenge des eingesetzten Glykols von 0,18 bis 0,45; und daß man
b) in der Stufe der Überalkalisierung und Sättigung mit CO₂ einsetzt:
2 bis 15 Gew.-Teile Magnesiumoxid auf 100 Gew.-Teile mit Schwefel behandeltes Gemisch,
bis zu 15 Gew.-Teilen Calciumhydroxid auf 100 Gew.-Teile mit Schwefel behandeltes Gemisch,
4 bis 100 Gew.-Teile Glykol auf 100 Gew.-Teile mit Schwefel behandeltes Gemisch mit einem Molverhältnis von Erdalkalibase zu Glykol von 0,14 bis 0,82.

5. Verfahren nach Anspruch 4, dadurch gekennzeichnet, daß man

a) die Stufe der Behandlung mit Schwefel ausführt in Gegenwart von:
15 bis 60 Gew.-Teilen Alkylphenol auf 100 Gew.-Teile Gemisch aus Alkylphenol und Magnesium- und/oder Calcium-alkylbenzolsulfonat,
40 bis 85 Gew.-Teile Magnesium- und/oder Calcium-alkylbenzolsulfonat auf 100 Gew.-Teile Gemisch aus Alkylphenol und Magnesium-und/oder Calcium-alkylbenzolsulfonat,
2,5 bis 11 Gew.-Teilen Schwefel auf 100 Gew.-Teile Gemisch aus Alkylphenol und Magnesium- und/oder Calcium-alkylbenzolsulfonat, mit einem Molverhältnis von Schwefel zu Gesamtmenge Erdalkalibase von 0,42 bis 0,8,
4 bis 20 Gew.-Teilen Erdalkalibase auf 100 Gew.-Teile Gemisch aus Alkylphenol und Magnesium- und/oder Calcium-alkylbenzolsulfonat, mit einem Molverhältnis von in der Stufe der Behandlung mit Schwefel zugesetzter Erdalkalibase zu Gesamtmenge der eingesetzten Erdalkalibase von 0,27 bis 0,53,
0 bis 15 Gew.-Teilen Calciumhydroxid auf 100 Gew.-Teile Gemisch aus Alkylphenol und Magnesium- und/oder Calcium-alkylbenzolsulfonat,
0 bis 15 Gew.-Teile Magnesiumoxid auf 100 Gew.-Teile Gemisch aus Alkylphenol und Mag- " nesium- und/oder Calcium-alkylbenzolsulfonat, mit einem Gewichtsverhältnis von in der Stufe der Schwefelbehandlung zugesetztem Magnesium zu Gesamtmenge an eingesetztem Magnesium von 0 bis 0,5,
0,05 bis 3 Gew.-Teilen Alkalihydroxid auf 100 Gew.-Teile Gemisch aus Alkylphenol und Magnesium- und/oder Calcium-alkylbenzolsulfonat, wenn die Erdalkalibase im wesentlichen Magnesiumoxid ist, mit einem Molverhältnis von Alkalihydroxid zu Alkylphenol von 0,02 bis 0,33,
5 bis 30 Gew.-Teilen Glykol auf 100 Gew.-Teile Gemisch aus Alkylphenol und Magnesium- und/oder Calcium-alkylbenzolsulfonat, mit einem Gewichtsverhältnis von in der Stufe der Schwefelbehandlung zugesetztem Glykol zu Gesamtmenge an zugesetztem Glykol von 0,18 bis 0,45; und daß
b) die Stufe der Überalkalisierung und Sättigung mit CO_{z} ausgeführt wird in Gegenwart von:
3 bis 15 Gew.-Teilen Magnesiumoxid auf 100 Gew.-Teile mit Schwefel behandeltes Gemisch,
0 bis 10 Gew.-Teilen Calciumhydroxid auf 100 Gew.-Teile mit Schwefel behandeltes Gemisch,
6,5 bis 70 Gew.-Teilen Glykol auf 100 Gew.-Teile mit Schwefel behandeltes Gemisch, mit einem Molverhältnis von Erdalkalibase zu Glykol von 0,14 bis 0,82.

6. Verfahren nach einem der Ansprüche 1, 4 oder 5, dadurch gekennzeichnet, daß man nach der Stufe der Behandlung mit Schwefel und vor der Stufe der Überalkalisierung und Sättigung mit CO_{z} eine Stufe der Vorsättigung mit CO_{;} durchführt.

7. Verfahren nach Anspruch 6, dadurch gekennzeichnet, daß das Reaktionsmedium mit 0 bis 10 Gew.-% Wasser behandelt wird, in einem beliebigen Stadium der Stufe der Vorsättigung mit CO₂, bei einer Temperatur im Bereich von 100 bis 150°C zusätzlich zu oder anstelle der Behandlung mit Wasser, die in der Stufe der Überalkalisierung und Sättigung mit CO₂ vorgesehen ist.

8. Anwendung der mit Hilfe des in irgendeinem der vorangehenden Ansprüche beschriebenen Verfahrens erhaltenen Produkte als Detergens-Dispergierzusätze für Schmieröle.,

## Claims

1. Process for the preparation of detergents- dispersants by the reaction of sulphur, at a temperature between 100 and 190°C, with an alkylphenol carrying one or more C₆-C₆₀ alkyl radicals, In the presence of a diluting oil, an alkaline earth metal alkylbenzenesulphonate having a molecular weight of more than 300 and a TBN of less than 150, an alkaline earth metal base and an alkylene glycol, superalkalisation-carbonation of the sulphurised medium, in at least one step, with the aid of an alkaline earth metal base and CO₂, at a temperature between 100 and 250°C, removal of the alkylene glycol and recovery of the detergent-dispersed obtained, the said process being characterised in that:
the alkaline earth metal base is chosen from amongst lime, magnesium oxide or lime/mag- nesium oxide mixtures;
a) in the suiphurisation step, the following are introduced:
from 27 to 53% of the total molar amount of alkaline earth metal base;
from 0 to 50% of the total amount of magnesium oxide;
from 18 to 45% of the total amount of alkylene glycol;
from 0.1 to 2.8 mols of calcium alkylbenzenesulphonate and/or magnesium alkyl- . benzenesulphonate per mol of alkylphenol;
an amount of sulphur corresponding to a molar ratio sulphur/total amount of alkaline earth metal.base of between 0.42 and 0.8;
from 0.69 to 1.69 mols of alkaline earth metal base per mol of alkylphenol;
an amount of alkylene glycol corresponding to a molar ratio alkaline earth metal/alkylene glycol of between 0.28 and 1.4, and of between 0.81 and 1.4 if the said alkaline earth metal base consists essentially of lime in the- sulphurisation step; and also
from 0.02 to 0.33 mol of an alkali metal hydroxide per mol of alkylphenol if the alkaline earth metal base consists essentially of magnesium oxide in the sulphurisation step; and
b) in the superalkalisation-carbonation step:
the remaining amounts of alkaline earth metal base and alkylene glycol are introduced in a molar ratio alkaline earth metal base/glycol of between 0.14 and 0.82; and
the medium is treated at any stage of the said step with 0 to 10% by weight of water, relative to the weight of the said medium, at a temperature between 100 and 150°C.

2. Process according to Claim 1, characterised in that the sulphurisation step is carried out in the presence of 0.16 to 1.77 mols of Ca alkylbenzenesulphonate and/or Mg alkylbenzenesulphonate per mol of alkylphenol.

3. Process according to Claim 1, characterised in that, at any stage of the superalkalisation-carbonation step, the medium is treated with 0 to 5% by weight of water, relative to the weight of the said medium.

4. Process according to Claim 1, characterised in that:
a) in the sulphurisation step, the following are used:
dodecylphenol as the alkylphenol;
a 60-80% strength solution, in oil, of a Ca alkylbenzenesulphonate and/or Mg alkylbenzenesulphonate derived from a sulphonic acid having a molecular weight of about 470;
from 10 to 70 parts by weight of alkylphenol per 100 parts by weight of the mixture of alkylphenol and magnesium alkylbenzenesulphonate and/or calcium alkylbenzenesulphonate;
from 30 to 90 parts by weight of magnesium alkylbenzenesulphonate and/or calcium alkylbenzenesulphonate per 100 parts by weight of the mixture of alkylphenol and magnesium alkylbenzenesulphonate and/or calcium alkylbenzenesulphonate;
from 1.5 to 12 parts by weight of sulphur per 100 parts by weight of the mixture of alkylphenol and magnesium alkylbenzenesulphonate and/or calcium alkylbenzenesulphonate, with a molar ratio sulphur/total amount of alkaline earth metal base of between 0.42 and 0.8;
from 2 to 30 parts by weight of alkaline earth metal base per 100 parts by weight of the mixture of alkylphenol and magnesium alkylbenzenesulphonate and/or calcium alkylbenzenesulphonate, with a ratio mols of alkaline earth metal base introduced in the sulphurisation step/total mols of alkaline earth metal base used of between 0.27 and 0.53.
up to 20 parts by weight of calcium hydroxide per 100 parts by weight of the mixture of alkylphenol and magnesium alkylbenzenesulphonate and/or calcium alkylbenzenesulphonate;
up to 20 parts by weight of magnesium oxide per 100 parts by weight of the mixture of alkylphenol and magnesium alkylbenzenesulphonate and/or calcium alkylbenzenesulphonate, with a ratio weight of magnesium oxide introduced into the sulphurisation step/total weight of magnesium oxide used of between 0 and 0.5;
up to 8 parts by weight of alkali metal hydroxide per 100 parts by weight of the mixture of alkylphenol and magnesium alkylbenzenesulphonate and/or calcium alkylbenzenesulphonate if the alkaline earth metal base consists essentially of magnesium oxide, with a molar ratio alkali metal hydroxide/alkyl- phenol of between 0.2 and 0.33; and
from 5 to 50 parts by weight of glycol per TOO parts by weight of the mixture of alkylphenol and magnesium alkylbenzene; sulphonate and/or calcium alkylbenzenesulphonate, with a ratio weight of glycol introduced in the sulphurisation step/total weight of glycol used of between 0.18 and 0.45; and
b) in the superalkalisation-carbonation step, the following are used:
from 2 to 25 parts by weight of magnesium oxide per 100 parts by weight of sulphurised mixture;
up to 15 parts by weight of calcium hydroxide per 100 parts by weight of sulphurised mixture; and
from 4 to 100 parts by weight of glycol per 100 parts by weight of sulphurised mixture, with a molar ratio alkaline earth metal base/glycol of between 0.14 and 0.82.

5. Process according to Claim 4, characterised in that:
a) the sulphurisation step is carried out in the presence of:
15 to 60 parts by weight of alkylphenol per 100 parts by weight of the mixture of alkylphenol and magnesium alkylbenzenesulphonate and/or calcium alkylbenzenesulphonate;
from 40 to 85 parts by weight of magnesium alkylbenzenesulphonate and/or calcium alkylbenzenesulphonate per 100 parts by weight of the mixture of alkylphenol and magnesium alkylbenzenesulphonate and/or calcium alkylbenzenesulphonate;
from 2.5 to 11 parts by weight of sulphur per 100 parts by weight of the mixture of alkylphenol and magnesium alkylbenzenesulphonate and/or calcium alkylbenzenesulphonate, with a molar ratio sulphur/total amount of alkaline earth metal base of between 0.42 and 0.8;
from 4 to 20.parts by weight of alkaline earth metal base per 100 parts by weight of the mixture of alkylphenol and magnesium alkylbenzenesulphonate and/or calcium alkylbenzenesulphonate, with a ratio mols of alkaline earth metal base introduced in the sulphurisation step/total mols of alkaline earth metal base used of between 0.27 and 0.53;
from 0 to 15 parts by weight of calcium hydroxide per 100 parts by weight of the mixture of alkylphenol and magnesium alkylbenzenesulphonate and/or calcium alkylbenzenesulphonate;
from 0 to 15 parts by weight of magnesium oxide per 100 parts by weight of the mixture of alkylphenol and magnesium alkylbenzenesulphonate and/or calcium alkylbenzenesulphonate, with a ratio weight of magnesium oxide introduced in the sulphurisation step/total weight of magnesium oxide used of between 0 and 0.5;
from 0.05 to 3 parts by weight of alkali metal hydroxide per 100 parts by weight of the mixture of alkylphenol and magnesium alkylbenzenesulphonate and/or calcium alkylbenzenesulphonate if the alkaline earth metal base consists essentially of magnesium oxide, with a molar ratio alkali metal hydroxide/alkyl- phenol of between 0.02 and 0.33; and
from 5 to 30 parts by weight of glycol per 100 parts by weight of the mixture of alkylphenol and magnesium alkylbenzenesulphonate and/or calcium alkylbenzenesulphonate, with a ratio weight of glycol introduced in the sulphurisation step/total weight of glycol used of between 0.18 and 0.45; and
b) the superalkalisation-carbonation step is carried out in the presence of:
3 to 15 parts by weight of magnesium oxide per 100 parts by weight of sulphurised mixture;
from 0 to 10 parts by weight of calcium hydroxide per 100 parts by weight of sulphurised mixture; and
from 6.5 to 70 parts by weight of glycol per 100 parts by weight of sulphurised mixture, with a molar ratio alkaline earth metal base/glycol of between 0.14 and 0.82.

6. Process according to any one of Claims 1, 4 or 5, characterised in that a precarbonation step is carried out after the sulphurisation step and before the superalkalisation-carbonation step.

7. Process according to Claim 6, characterised in that the reaction medium is subjected to a treatment with 0 to 10% by weight of water at any stage of the precarbonation step, at a temperature between 100 and 150° C, in addition to or in place of the treatment with water envisaged in the superalkalisation-carbonation step.

8. Application of the products obtained by the process described in any one of the preceding claims as detergent-dispersant additives for lubricating oils.
